# EUROPÄISCHE PATENTSCHRIFT

(11) **EP 0 263 519 B1**
(45) Veröffentlichungstag und Bekanntmachung des Hinweises auf die Patenterteilung: **17.03.1993**
(21) Anmeldenummer: 87114697.3
(22) Anmeldetag: 08.10.1987
(51) Int. Cl.: D21H 21/14, D21H 17/71, D21H 19/14, D21H 19/44

(54) **Mittel zur Verbesserung der Bedruckbarkeit von Papier und Karton**
Agent for improving the printability of paper and cardboard
Agent pour modifier la possibilité d'imprimer sur du papier et du carton

(30) Priorität: 08.10.1986 DE 3634277
(43) Veröffentlichungstag der Anmeldung: 13.04.1988
(73) Patentinhaber: Institut für Papier-,Zellstoff-und Fasertechnik der Technischen Universität Graz, 8010 Graz (AT); HOECHST AKTIENGESELLSCHAFT, 65926 Frankfurt am Main (DE)
(72) Erfinder: Dessauer, Guido, Dr., D-8132 Tutzing (DE); Berenbold, Helmut, Dr., D-6200 Wiesbaden (DE)
(74) Vertreter: Isenbruck, Günter, Dr.

(56) Entgegenhaltungen:
- EP-A- 0 016 465
- DE-A- 2 240 396
- DE-A- 2 314 060

## Beschreibung

Der Erfindung liegt die Aufgabe zugrunde, Papier und Karton so zu behandeln, daß alle Arten von Systemen, die ein organisches Lösemittel enthalten, zum Beispiel die in einem organischen Lösemittel dispergierte oder gelöste Druckfarbe, Beschichtungsmasse oder ein Lack, insbesondere ein niedrigviskose Tiefdruckfarbe so wenig wie möglich in das Papier bzw. den Karton hineinschlägt oder durchschlägt. Je weniger diese Farben eindringen, um so geringer ist der Verbrauch und um so schöner ist der Druckglanz der behandelten Fläche. Außerdem nimmt dann die Farbtiefe zu. Dieses Problem des Hineinschlagens der Druckfarbe in das Papier ist bei allen Druckverfahren, besonders aber bei Tiefdruckverfahren ausgeprägt, da Tiefdruckfarben, verglichen mit anderen Druckfarben (Hochdruck, Offsetdruck) eine wesentlich geringere Viskosität haben müssen. Der Tiefdruck gehört zu den am meisten verbreiteten Druckarten bei Massendrucksachen aller Art. Aus wirtschaftlichen sowie aus postalischen Gründen besteht seit Jahren die Tendenz, die Flächengewichte derartiger Papiere zu verringern. Diesem Wunsch sind insbesondere beim gestrichenen Tiefdruckpapier, aber auch beim Naturtiefdruckpapier Grenzen gesetzt.

Um einen guten Stand der Tiefdruckfarbe auf der Papieroberfläche zu haben, muß bei den gestrichenen Sorten der Strich eine Mindeststärke von etwa 6,5 - 7 g/m² und Seite haben, bei doppelseitig gestrichenem Tiefdruckpapier resultiert hieraus bei 50 g/m² Gesamtgewicht ein Streich-Rohpapier von etwa 36 g/m². Dies ist aus heutiger Sicht eine Untergrenze, da es nur die Fasern des Streichrohpapiers sind, die zu den physikalischen Festigkeitswerten des Druckpapiers beitragen.

Andererseits sind die ungestrichenen Naturtiefdruckpapiere weder in der Weiße noch im Glanz der erzeugbaren Drucksachen den gestrichenen Tiefdruckpapieren gleichwertig. Besonders der Verbrauch an Tiefdruckfarbe liegt größenordnungsmäßig bei etwa den 2 1/2- bis 3-fachen des der gestrichenen Papiere, weil die Porosität und damit die Saugfähigkeit der Naturtiefdruckpapiere wesentlich größer ist. Demzufolge ist auch das Durchschlagen und Durchscheinen des Druckes auf der Rückseite bei diesen Papieren bei weiterer Absenkung des Flächengewichts ein besonderes Problem.

Aus EP-A-016 465 ist ein Verfahren zum Herstellen von gestrichenem Papier und Karton bekannt, bei dem eine wäßrige Streichmasse mit Teilchen mindestens einer wäßrigen Kunststoffdispersion und anorganischen Pigmenten auf das Streichpapier oder -karton aufgetragen und getrocknet wird.

Diese Streichmasse soll nur in geringem Umfang in das Papier bzw. den Karton eindringen und damit ein Durchschlagen der Streichmasse verhindert und ein problemloser und störungsfreier Streichprozeß gewährleistet werden.

Durch die in der EP-A-00 17 793 beschriebene Anwendung von hydratisierbaren filmbildenden kolloidalen Tonen gelang es zwar in einem gewissen Grad, die Oberfläche der ungestrichenen Naturtiefdruckpapiere etwas zu schließen, und die Bedruckbarkeit zu verbessern. Die so behandelten Tiefdruckpapiere sind jedoch noch nicht mit den gestrichenen Tiefdruckpapieren auch nur annähernd in der Farbaufnahme vergleichbar. Eine Verwendung der in EP-A-00 17 793 beschriebenen hydratisierten filmbildenden Tone in Streichrezepturen oder als Oberflächenbeschichtung ist aber aus rheologischen Gründen unmöglich.

Es wurde nun gefunden, daß die Druckeigenschaften, besonders die Tiefdruck- und Rollenoffsetdruckeigenschaften von Papier insbesondere von Dünndruckpapieren, aber auch von Karton erheblich verbessert werden können, wenn man das Papier bzw. den Karton in der Masse oder auf der Oberfläche mit einer Mischung behandelt, die im wesentlichen aus einer wäßrigen, gegebenenfalls pigmentierten Dispersion oder Suspension von organischen quartären Ammonium-Salzen und anionische Gruppen enthaltenden Polymeren besteht.

Gegenstand der Erfindung ist ein Mittel zur Verbesserung der Bedruckbarkeit von Papier und Karton infolge Verminderung des Einschlagens aller Systeme, die organische Lösemittel, Öle und andere niedrig bis mittelviskose organische Verbindungen enthalten. Dieses Mittel besteht im wesentlichen aus
50 bis 95 Gew.-% Wasser und
5 bis 50 Gew.-% einer Mischung aus
I. 1 bis 50 Gew.-%
   a) eines quartären organischen Ammonium-Salzes mit mindestens einer C₈-C₂₂-Alkyl-Gruppe,
   b) einer Mischung aus 50 bis 99,5 Gew.-% eines quartären organischen Ammonium-Salzes und 0,5 bis 50 Gew.-% einer gesättigten oder ungesättigten C₈-C₂₂-Fettsäure, eines oxydierten Wachses oder eines Polyglykols mit einem Molgewicht über 4 000, oder
   c) einer Mischung aus 50 bis 99,5 Gew.-% eines mit einer Mineralsäure oder niederen Carbonsäure teilneutralisierten organischen Amins und 0,5 bis 50 Gew.-% einer gesättigten oder ungesättigten C₈-C₂₂-Fettsäure, eines oxydierten Wachses oder eines Polyglykols mit einem Molgewicht über 4 000 sowie
II. 50 bis 99 Gew.-% eines anionische Gruppen enthaltenden wasserlöslichen oder wasserquellbaren Polymers, wobei bis zu 70 Gew.-% des Polymeren durch Weißpigmente ersetzt sein können.

Als quartäre organische Ammonium-Salze kommen insbesondere solche der folgenden Formeln (1) bis (8) in Frage
worin R C₈-C₂₂-Alkyl, C₈-C₂₂-Alkenyl oder eine Gruppe der Formel-(A-O)_{y}-C₈-C₂₂-Alkyl,R₁ C₁-C₄-Alkyl oder Benzyl, R₂ Wasserstoff, C₁-C₂₂-Alkyl, C₁-C₂₂-Alkenyl oder eine Gruppe der Formel -(A-O)_{y}-B oder der Formel -(A-O)_{y}-C₈-C₂₂-Alkyl, R₃ Wasserstoff, C₁-C₄-Alkyl oder eine Gruppe der Formel -(A-O)_{y}-B, A C₁-C₄-Alkylen, B Wasserstoff oder eine Gruppe der Formel -COR, y eine Zahl von 1 bis 25 und X ein Anion bedeuten;
worin X, R, R₁ und R₂ die oben angegebenen Bedeutungen haben;
worin z jeweils eine Zahl von 1 bis 10 bedeutet und X, R₁, A und B die oben angegebenen Bedeutungen haben;
worin p 1 oder 2 bedeutet und X, R und R₁ die oben angegebenen Bedeutungen haben;
worin die Gruppen R₄ gleich oder verschieden sein können und Wasserstoff C₁-C₄-Alkyl, Benzyl oder eine Gruppe der Formel -(A-O)_{z}-B, m 2 oder 3 und n 0 oder 1 bedeuten und X, R, R₁, A, B und z die oben angegebenen Bedeutungen haben;
worin R₅ Wasserstoff, C₁-C₄-Alkyl oder Benzyl bedeutet und X, R, R₁ und m die oben angegebenen Bedeutungen haben;
worin R₆ OH, NH₂ oder eine Gruppe der Formeln -OCOR oder -NHCOR bedeutet und X, R und R₁ die oben angegebenen Bedeutungen haben;
worin X, R und R₁ die oben angegebenen Bedeutungen haben.

Als organische Amine bei der Komponente Ic) kommen in Frage diejenigen Amine, die den oben aufgeführten quartären Ammonium-Salzen zugrunde liegen. Diese Amine haben die folgende Formeln (1ʹ) bis (8ʹ), wobei die einzelnen Substituenten die gleiche Bedeutung haben wie bei den Formeln (1) bis (8)

Von allen Verbindungen in der Komponente Ia) sind die Verbindungen der Formel 1 bevorzugt. Ebenfalls bevorzugt sind die teilneutralisierten Amine der Formel 1ʹ im Gemisch mit C₁₂-C₁₈-Fettsäuren als Komponente Ic). In den Verbindungen der Formeln 1 bis 8 und 1ʹ bis 8ʹ sind folgende Gruppen bevorzugt: R = C₁₂-C₁₈-Alkyl oder C₁₂-C₁₈-Alkenyl R₁ = Methyl oder Ethyl, R₂ = Methyl, Ethyl, C₁₂-C₁₈-Alkyl oder C₁₂-C₁₈-Alkenyl, A = C₂H₄ oder C₃H₆ und n = 1 oder 2. Soweit Substituenten aus C₈-C₂₂-Alkyl bzw. C₈-C₂₂-Alkenyl-Gruppen bestehen, kommen hier insbesondere solche Gruppen in Frage, die sich von natürlichen Fettsäuren und deren Mischungen ableiten, wie etwa Talgefett-säure, Cocosfett-säure, Ölsäure, Palmitinsäure, Stearinsäure. Als Anionen kommen beispielsweise in Frage Chlorid, Bromid, Sulfat, Methosulfat, Dimethophosphat, Phosphat oder Anionen organischer Säuren wie Essigsäure, Propionsäure, Trichloressigsäure, Milchsäure, Citronensäure, Weinsäure, Tartronsäure, Oxalsäure, Malonsäure.

Das erfindungsgemäße Mittel enthält vorzugsweise 15 bis 25 Gew.-% der Summe der beiden Komponenten I und II. Die bevorzugten Mengenverhältnisse der beiden Komponenten I und II untereinander liegen bei 5 bis 15 Gew.-% für die Komponente I und dementsprechend 85 bis 95 Gew.-% für die Komponente II. Die Komponente Ib) besteht vorzugsweise aus 70 Gew.-% des quartären Ammonium-Salzes und 30 Gew.-% des oder der anderen Anteile. Das gleiche Mengenverhältnis ist bevorzugt bei der Komponente Ic). Für die Teilneutralisation der organischen Amine gemäß Komponente Ic) werden 0,05 bis 0,5 Mol, vorzugsweise 0,1 Mol einer Säure auf 1 Mol organisches Amin genommen. Als Säuren kommen zu diesem Zweck die üblicherweise gebräuchlichen Mineralsäuren und organischen Carbonsäuren in Frage. Bei der Komponente Ic) hat es sich als zweckmäßig erwiesen, einen nicht-ionischen Emulgator mit zu verwenden. An Stelle nur einer der Komponenten Ia, b oder c kann man auch verschiedene Mischungen dieser Einzelkomponenten nehmen.

Als Polymere (Komponente II) kommen beispielsweise in Frage anionische Gruppen enthaltende Polysaccharid-Derivate, wie z.b. Carboxymethylzellulose, Carboxymethylstärke, Carboxymethylguar, Xanthan oder synthetische anionische oder polare Gruppen enthaltende Polymere, wie z.B. Polyacrylate, anionische Polyacrylamide, Copolymerisate aus Acrylsäure und Maleinsäureanhydrid, aus Styrol und Maleinsäureanhydrid oder aus Styrol und Acrylsäure oder auch Polyvinylalkohole und Polyvinylacetate. Bevorzugt ist jedoch oxydierte Stärke. Diese Polymere können bis zu einer Menge von 70 Gew.-% auch ersetzt werden durch die bei der Papierherstellung üblicherweise benutzten Weißpigmente wie Titandioxid, Kaolin, Calciumcarbonat. Die Herstellung der beanspruchten Mittels geschieht durch einfaches Verrühren der Stammansätze der benötigten Komponenten.

Das erfindungsgemäße Mittel kann bei der Papierherstellung in der Mischanlage oder Stoffzentrale zugegeben werden und zwar in einer Menge von 2 bis 8, vorzugsweise 5 bis 7 Gew.-%, bezogen auf das fertige Papier. Die Zugabe kann insbesondere auch innerhalb der Füllstoffslurry geschehen indem man zunächst das Polymer in die Füllstoffslurry einrührt und dann die quartäre organische Ammonium-Verbindung zugibt. Diese Mischung wird dann dem Stoff zugesetzt. Daneben ist es auch möglich, das erfindungsgemäße Mittel im Rahmen einer Streichrezeptur auf das Papier aufzubringen.

Bevorzugt wird aber das erfindungsgemäße Mittel auf die Oberfläche des Rohpapiers aufgebracht. Dies geschieht mit Hilfe geeigneter Vorrichtungen vor dem Satinieren. Falls die Papiermaschine entsprechend ausgelegt ist, kann das erfindungsgemäße Mittel auch in der Trockenpartie der Maschine aufgebracht werden. Nach dem Auftrag auf die Oberfläche wird getrocknet. Die Auftragsmengen beim Auftrag auf die Oberfläche betragen im allgemeinen 0,1 bis 10 g/m², vorzugsweise 0,6 bis 3 g/m².

Das erfindungemäße Mittel eignet sich zur Behandlung aller Arten von Papieren, wie sie beim Tiefdruck, Rollenoffsetdruck, Bogenoffsetdruck und Hochdruck benötigt werden. Besonders interessant ist das erfindungsgemäße Mittel für Tiefdruck- und Rollenoffset-Papiere. Für den Tiefdruck kommen im wesentlichen zwei Papierarten in Frage, nämlich das hochgefüllte, satinierte, meist holzhaltige Tiefdruckpapier in Flächengewichten zwischen 40 bis etwa 80 g/m² (SC-Papier) und das gestrichene, holzhaltige oder holzfreie hochsatinierte Tiefdruckpapier in Flächengewichten zwischen 45 und etwa 135 g/m². Beim Rollenoffsetdruck handelt es sich üblicherweise um holzhaltige ungestrichene oder gestrichene, sogenannte LWC-Papiere mit Flächengewichten zwischen 40 und 80 g/m². Für den Bogenoffsetdruck werden im allgemeinen sowohl holzhaltige als auch holzfreie Papiere mit Flächengewichten von 60 g/m² aufwärts eingesetzt, die in der Oberfläche geleimt oder gestrichen sind. Die erfindungsgemäßen Verbindungen sind auch von Interesse für die Behandlung von Papier für den Hochdruck (Buchdruck, Zeitungsdruck). Hierbei fällt vor allem ins Gewicht, daß Papiere, die mit dem erfindungsgemäßen Mittel behandelt werden, beim Drucken weniger Farbe benötigen.

Die organischen Gruppen in den quartären Ammonium-Salzen und Aminen verhindern durch Adsorption des in den Druckfarben enthaltenen organischen Lösemittels oder auch Mineralöls ein weiteres Eindringen der Druckfarbe und somit ein Durchschlagen auf die Rückseite des Papiers. Gleichzeitig wird die Affinität der Druckfarbe zum Papier verbessert. Die Verwendung des Polymers wie z.B. oxidierte Stärke ist notwendig, weil die organischen quartären Ammonium-Salze allein eine weichmachende Wirkung auf die Papierfasern ausüben und so die Reißlänge des Papiers erheblich erniedrigen. Durch eine Salz-Bildung zwischen quartärer Ammoniumverbindung und Polymer wird diese unerwünschte Wirkung der quartären Ammoniumverbindung unterbunden. Der weichmachende Effekt und damit die Reduzierung der Reißlänge bleibt aus.

Die Vorteile, die mit dem erfindungsgemäßen Mittel auf Druckpapieren erzielt werden, lassen sich wie folgt darstellen: Reduzierung des Durchschlagens und Durchscheinens, Erhöhung der Farbtiefe bzw. der Schwärze, verringerter Farbverbrauch, Anstieg des Druckglanzes, Reduzierung der missing dots, Erhöhung der Leitfähigkeit. Beim Rollenoffset-Druck zeigte sich auch eine Verbesserung der Rupffestigkeit. Durch die Verringerung im Farbenverbrauch wird auch die Deinkbarkeit eines mit einem erfindungsgemäßen Mittel behandelten und anschließend bedruckten Papiers erleichtert. Der beim Deinken erhaltene Faserstoff weist eine deutlich bessere Weiße auf. Vorteile ergeben sich mit dem beschriebenen Mittel auch bei kohlefreien Durchschreibpapieren, die mit Mikrokapseln arbeiten. Das Problem all dieser Kapselpapiere besteht darin, daß ca. die Hälfte des freigesetzten Kapselinhalts in das abgebende Blatt zurückgesaugt wird und überhaupt nicht zur Farbreaktion beiträgt. Durch die Behandlung des Papiers mit dem erfindungsgemäßen Mittel wird dieses Zurücksaugen des Kapselinhalts vermindert und der Übertragungsfaktor wird wesentlich erhöht.

Beim Karton, der oftmals nach dem Bedrucken überlackiert wird, verringert sich durch die Beschichtung mit dem erfindungsgemäßen Mittel der Lackverbrauch.

### Beispiele

Die in der folgende Tabelle angegebenen Verbindungen wurden in Form ihrer wäßrigen Stammlösungen, Dispersionen oder Suspensionen in den angegebenen Mengen zusammengerührt. Die erhaltenen Mischungen waren pastenartig und zeigten in den Fällen, wo Kaolin zugegen war, ein ausgeprägtes pseudoplastisches Fließverhalten. Mit diesen Mischungen wurde ein Naturdruckpapier (40 g/m²) beschichtet.

## Patentansprüche

1. Mittel zur Verbesserung der Bedruckbarkeit von Papier und Karton bestehend im wesentlichen aus
50 bis 95 Gew.-% Wasser und
5 bis 50 Gew.-% einer Mischung aus
I. 1 bis 50 Gew.-%
a) eines quartären organischen Ammonium-Salzes mit mindestens einer C₈-C₂₂-Alkyl-Gruppe,
b) einer Mischung aus 50 bis 99,5 Gew.-% eines quartären organischen Ammonium-Salzes und 0,5 bis 50 Gew.-% einer gesättigten oder ungesättigten C₈-C₂₂-Fettsäure, eines oxydierten Wachses oder eines Polyglykols mit einem Molgewicht über 4 000, oder
c) einer Mischung aus 50 bis 99,5 Gew.-% eines mit einer Mineralsäure oder niederen Carbonsäure teilneutralisierten organischen Amins und 0,5 bis 50 Gew.-% einer gesättigten oder ungesättigten C₈-C₂₂-Fettsäure, eines oxydierten Wachses oder eines Polyglykols mit einem Molgewicht über 4 000 sowie
II. 50 bis 99 Gew.-% eines anionische Gruppen enthaltenden wasserlöslichen oder wasserquellbaren Polymers, wobei bis zu 70 Gew-% des Polymeren durch Weißpigmente ersetzt sein können.

2. Mittel nach Anspruch 1, dadurch gekennzeichnet, daß das quartäre organische Ammonium-Salz eine Verbindung der Formeln (1) bis (8) darstellt worin R C₈-C₂₂-Alkyl, C₈-C₂₂-Alkenyl oder eine Gruppe der Formel -(A-O)_{y}-C₈-C₂₂-Alkyl, R₁ C₁-C₄-Alkyl oder Benzyl, R₂ Wasserstoff, C₁-C₂₂-Alkyl, Alkenyl oder eine Gruppe der Formel -(A-O)_{y}-B oder der Formel -(A-O)_{y}-C₈-C₂₂-Alkyl, R₃ Wasserstoff, C₁-C₄-Alkyl oder eine Gruppe der Formel -(A-O)_{y}-B, A C₁-C₄-Alkylen, B Wasserstoff oder eine Gruppe der Formel -COR, y eine Zahl von 1 bis 25 und X ein Anion bedeuten; worin X, R, R₁ und R₂ die oben angegebenen Bedeutungen haben; worin z jeweils eine Zahl von 1 bis 10 bedeutet und X, R₁, A und B die oben angegebenen Bedeutungen haben; worin p 1 oder 2 bedeutet und X, R und R₁ die oben angegebenen Bedeutungen haben; worin die Gruppen R₄ gleich oder verschieden sein können und Wasserstoff C₁-C₄-Alkyl, Benzyl oder eine Gruppe der Formel -(A-O)_{z}-B, m 2 oder 3 und n 0 oder 1 bedeuten und X, R, R₁, A, B und z die oben angegebenen Bedeutungen haben: worin R₆ Wasserstoff, C₁-C₄-Alkyl oder Benzyl bedeutet und X, R, R₁ und m die oben angegebenen Bedeutungen haben; worin R₆ OH, NH₂ oder eine Gruppe der Formeln -OCOR oder -NHCOR bedeutet und X, R und R₁ die oben angegebenen Bedeutungen haben; worin X, R und R₁ die oben angegebenen Bedeutungen haben.

3. Mittel nach Anspruch 1, dadurch gekennzeichnet, daß das organische Amin eine Verbindung der Formel (1') bis (8') bedeutet

4. Mittel nach Anspruch 1, dadurch gekennzeichnet, daß die Komponente I Distearyldimethylammoniumchlorid ist.

5. Mittel nach Anspruch 1, dadurch gekennzeichnet, daß die Komponente I aus einer Mischung aus teilneutralisiertem Stearylamin und Stearinsäure besteht.

6. Mittel nach Anspruch 1, dadurch gekennzeichnet, daß die Komponente II bis zu 70 Gew.-% Titandioxid, Kaolin und/oder Calciumcarbonat enthält.

7. Verfahren zur Verbesserung der Bedruckbarkeit von Papier, dadurch gekennzeichnet, daß man das Mittel gemäß Anspruch 1 in die Papiermasse einarbeitet oder auf die Oberfläche des Papiers aufbringt.

## Claims

1. An agent for improving the printability of paper and board, essentially comprising
50 to 95% by weight of water, and
5 to 50% by weight of a mixture of
I. 1 to 50% by weight of
a) an organic quaternary ammonium salt having at least one C₈-C₂₂-alkyl group,
b) a mixture of 50 to 99.5% by weight of an organic quaternary ammonium salt and 0.5 to 50% by weight of a saturated or unsaturated C₈-C₂₂-fatty acid, an oxidized wax or a polyglycol having a molecular weight of greater than 4,000 or
c) a mixture of 50 to 99.5% by weight of an organic amine which has been partly neutralized using a mineral acid or a lower carboxylic acid, and 0.5 to 50% by weight of a saturated or unsaturated C₈-C₂₂-fatty acid, an oxidized wax or a polyglycol having a molecular weight of greater than 4,000 and
II. 50 to 99% by weight of a water-soluble or water-swellable polymer containing anionic groups, it being possible for up to 70% by weight of the polymer to be replaced by white pigments.

2. An agent as claimed in claim 1, wherein the organic quaternary ammonium salt is a compound of the formula (1) to (8) in which R denotes C₈-C₂₂-alkyl, C₈-C₂₂-alkenyl or a group of the formula -(A-O)_{y}-C₈-C₂₂-alkyl, R₁ denotes C₁-C₄-alkyl or benzyl, R₂ denotes hydrogen, C₁-C₂₂-alkyl, alkenyl or a group of the formula -(A-O)_{y}-B or of the formula -(A-O)_{y}-C₈-C₂₂-alkyl, R₃ denotes hydrogen, C₁-C₄-alkyl or a group of the formula -(A-O)_{y}-B, A denotes C₁-C₄-alkylene, B denotes hydrogen or a group of the formula -COR, y denotes a number from 1 to 25, and X denotes an anion; in which X, R, R₁ and R₂ have the abovementioned meanings; in which z in each case denotes a number from 1 to 10, and X, R₁, A and B have the abovementioned meanings; in which p denotes 1 or 2, and X, R and R₁ have the abovementioned meanings; in which the groups R₄ may be identical or different and denote hydrogen, C₁-C₄-alkyl, benzyl or a group of the formula -(A-O)_{z}-B, m denotes 2 or 3, and n denotes 0 or 1, and X, R, R₁, A, B and z have the abovementioned meanings; in which R₆ denotes hydrogen, C₁-C₄-alkyl or benzyl and X, R, R₁ and m have the abovementioned meanings; in which R₆ denotes OH, NH₂ or a group of the formulae -OCOR or -NHCOR, and X, R and R₁ have the abovementioned meanings; in which X,R and R₁ have the abovementioned meanings.

3. An agent as claimed in claim 1, wherein the organic amine is a compound of the formulae (1') to (8')

4. An agent as claimed in claim 1, wherein component I is distearyldimethylammonium chloride.

5. An agent as claimed in claim 1, wherein component I comprises a mixture of partly neutralized stearylamine and stearic acid.

6. An agent as claimed in claim 1, wherein component II contains up to 70% by weight of titanium dioxide, kaolin and/or calcium carbonate.

7. A process for improving the printability of paper, wherein the agent as claimed in claim 1 is incorporated into the paper material or applied to the surface of the paper.

## Revendications

1. Agent ou produit pour améliorer l'aptitude à l'impression du papier ou du carton, cet agent consistant essentiellement en :
50 à 95 % en poids d'eau et ,
5 à 50 % en poids d'un mélange de :
I. 1 à 50 % en poids.
(a) d'un sel d'ammonium organique quaternaire comportant au moins un groupe alkyle en C₈ à C₂₂,
(b) d'un mélange de 50 à 99,5 % en poids d'un sel d'ammonium quaternaire organique et de 0,5 à 50 % en poids d'un acide gras en C₈ à C₂₂, saturé ou insaturé, d'une cire oxydée ou d'un polyglycol ayant un poids moléculaire supérieur à 4000 ou ,
(c) d'un mélange de 50 à 99,5% en poids d'une amine organique, partiellement neutralisée par un acide minéral ou par un acide carboxylique inférieur, et 0,5 à 50 % en poids d'un acide gras en C₈ à C₂₂, saturé ou insaturé, d'une cire oxydée ou d'un polyglycol ayant un poids moléculaire supérieur à 4000, ainsi que
II. 50 à 99 % en poids d'un polymère hydrosoluble ou pouvant gonfler à l'eau, qui contient des groupes anioniques, une proportion pouvant aller jusqu'à 70 % du poids du polymère pouvant être remplacé par des pigments blancs.

2. Agent selon la revendication 1, caractérisé en ce que le sel organique d'ammonium quaternaire est un composé répondant aux formules (1) à (8) (formule dans laquelle R représente un groupe alkyle en C₈ à C₂₂, alcényle en C₈ à C₂₂,ou un groupe de formule 1-(A-O)_{y}-B-alkyle en C₈ à C₂₂, R₁ représente un groupe alkyle en C₁ à C₄ ou benzyle;
R₂ représente un atome d'hydrogène,un groupe alkyle en C₁ à C₂₂,alcényle ou un groupe de formule 1(A-O)_{y}-B ou de formule -(A-O)_{y}-alkyle en C₈ à C₂₂; R₃ représente un atome d'hydrogène, un groupe alkyle en C₁ à C₄ ou un groupe de formule -(A-O)_{y}-B, A représente un groupe alkylène en C₁ à C₄, B représente un atome d'hydrogène ou un groupe de formule -COR; y est un nombre valant 1 à 25 et X représente un anion ); dans laquelle X, R, R₁ et R₂ ont les sens précités; (formule dans laquelle Z représente à chaque fois un nombre valant 1 à 10, et X, R et R¹,A et B ont les sens indiqués ci-dessus); formule dans laquelle p vaut 1 ou 2 et X, R, et R1 ont les sens indiqués ci-dessus); (formule dans laquelle les groupes R₄ peuvent être identiques ou différents et représentent chacun un atome d'hydrogène, un groupe alkyle en C₁ à C₄, benzyle ou un groupe de formule -(A-O)_{z}-B;
m vaut 2 ou 3 et n vaut0 ou 1;
X, R, R₁, A, B et z ont les sens indiqués ci-dessus; (formule dans laquelle R₆ représente un atome d'hydrogène, un groupe alkyle en C₁ à C₄ ou benzyle; et X, R, R₁ et m ont les sens indiqués ci-dessus); (formule dans laquelle R₆ représente OH ,NH₂ ou un groupe répondant aux formules -OCOR ou -NHCOR; et X,R et R₁ ont les sens précité ) (formule dans laquelle X , R et R₁ ont les sens précités)

3. Agent selon la revendication 1, caractérisé en ce que l'amine organique est un composé répondant aux formules (1') à (8')

4. Agent selon la revendication 1, caractérisé en ce que le constituant I est le chlorure de distéaryl-diméthyl-ammonium.

5. Agent selon la revendication 1, caractérisé en ce que le constituant I consiste en un mélange de stéarylamine partiellement neutralisée et d'acide stéarique.

6. Agent selon la revendication 1, caractérisé en ce que le constituant II contient jusqu'à 70 % en poids de bioxyde de titane, de kaolin et/ou de carbonate de calcium.

7. Procédé pour améliorer l'aptitude à l'impression du papier , ce procédé étant caractérisé en ce que l'on incorpore l'agent selon la revendication 1 à la pâte à papier ou à la masse du papier, ou bien on applique cet agent à la surface du papier .
